# EUROPÄISCHE PATENTSCHRIFT

(11) **EP 0 372 325 B1**
(45) Veröffentlichungstag und Bekanntmachung des Hinweises auf die Patenterteilung: **04.08.1993**
(21) Anmeldenummer: 89121777.0
(22) Anmeldetag: 24.11.1989
(51) Int. Cl.: B41M 5/132

(54) **Aufzeichnungsmaterial**
Recording material
Matériau d'enregistrement

(30) Priorität: 07.12.1988 DE 3841184
(43) Veröffentlichungstag der Anmeldung: 13.06.1990
(73) Patentinhaber: BAYER AG, 51368 Leverkusen (DE)
(72) Erfinder: Klug, Günter, D-4019 Monheim (DE); Jabs, Gert, D-5068 Odenthal (DE); Berneth, Horst, D-5090 Leverkusen (DE); Botta, Artur, D-4150 Krefeld (DE)

(56) Entgegenhaltungen:
- EP-A- 0 264 051
- EP-A- 0 264 751
- EP-A- 0 315 901
- DE-A- 2 362 956
- US-A- 4 403 791

## Beschreibung

Die vorliegende Erfindung betrifft maschinenlesbares druckempfindliches Reaktionsaufzeichnungsmaterial.

Man versteht darunter insbesondere Papiere, auf denen durch bildmäßigen mechanischen Druck sichtbare Darstellungen erzeugt werden können. Hierzu gehören die bekannten Reaktionsdurchschreibepapiere (vgl. M. Gutcho, Capsule Technology and Microencapsulation, Noyes Data Corporation, 1972, Seiten 242 - 277; G. Baxter in Microencapsulation, Processes and Applications, herausgegeben von J. E. Vandegaer, Plenum Press New York, London, Seiten 127 - 143).

Reaktionsdurchschreibepapiere bestehen beispielsweise aus zwei oder mehreren lose aufeinandergelegten Papierblättern, wobei das jeweils obere auf der Rückseite eine Geberschicht und das jeweils untere auf der Vorderseite eine Nehmerschicht enthält. Es ist also jeweils eine Geberschicht und eine Nehmerschicht miteinander in Kontakt. Die Geberschicht enthält z. B. Mikrokapseln, deren Kernmaterial eine Lösung eines Farbstoffbildners in einem organischen Lösungsmittel ist, d. h. ein Material, das den Farbstoffbildner zum Farbstoff umwandelt. Eine Durchschrift entsteht, wenn die Mikrokapseln durch den Druck eines Schreibgerätes zerstört werden und der Farbstoffbildner mit dem Farbentwickler bildmäßig reagiert. Farbstoffbildner und Farbentwickler können auch auf demselben Papierblatt aufgebracht sein. Man spricht dann von "self-contained paper". Auf solchem Material kann durch bildmäßigen Druck eine Schrift erzeugt werden.

Solche Verfahren und Zubereitungen sind beispielsweise aus den US-Patentschriften 2 800 457, 2 800 458, 2 948 753, 3 096 189 und 3 193 404 und aus den deutschen Offenlegungsschriften 2 555 080 und 2 700 937 bekannt.

Aufzeichnungsmaterialien, die im nahen Infrarot absorbieren, werden benötigt, um die aufgezeichnete Information mit geeigneten Geräten lesen zu können. Die Verbreitung von Computern und die automatische Datenverarbeitung erfordern Geräte, die Informationen aus Dokumenten lesen können. Es wurden deshalb Einrichtungen zur optischen Buchstabenerkennung (OCR) entwickelt, die Textseiten lesen können, die in dem jeweiligen einprogrammierten Schrifttyp geschrieben sind. Üblicherweise arbeiten solche Einrichtungen im nahen Infrarot und deshalb muß natürlich die zu lesende Schrift Absorptionen im nahen Infrarot besitzen. Übliche druck- und thermoempfindliche Aufzeichnungsmaterialien weisen jedoch eine solche Absorption im nahen Infrarot nicht auf.

Aufzeichnungsmaterialien, die eine solche Absorption im nahen Infrarot besitzen, sind z.B. in den US-Patentschriften 4 020 056, 4 022 771, 4 026 883, 4 107 428 und 4 119 776 und in der europäischen Anmeldung 0 124 377 beschrieben.

Weiterhin ist bekannt, daß die in den beschriebenen Aufzeichnungsmaterialien enthaltenen und sauer entwickelten Farbstoffbildner, wie z.B. Kristallviolettlacton und 3-Diethylamino-6-methyl-7-anilino-fluoran nur über eine relativ geringe Lichtstabilität verfügen. (N. Kuramoto und T. Kitao; Dyes and Pigments, 3, 49 - 58 (1982)).

Überraschenderweise wurde nun gefunden, daß die Verwendung von speziellen Tetraindolyl-heptamethinen als Farbstoffbildner in Kombination mit Metallsalicylaten als Entwickler höhere Intensitäten und bessere Lichtbeständigkeiten der Kopien im IR-Bereich in Reaktionsdurchschreibepapieren ergeben, als bei Verwendung anderer Entwicklersysteme. Deshalb ist diese Kombination besonders geeignet, um Kopien zu erzeugen, die maschinell (OCR) gelesen werden sollen.

Gegenstand der Erfindung ist somit ein Aufzeichnungsmaterial, enthaltend als charakteristische Bestandteile Farbbildner und Farbentwickler dadurch gekennzeichnet, daß
a) der Farbstoffbildner ein Tetraindolylheptamethinether oder -alkohol der Formeln I/1, I/2, I/3 oder I/4
b) und der Farbentwickler das Salz eines mehrwertigen Metalls und einer aromatischen Carbonsäure mit mindestens 10 Kohlenstoffatomen der Formel (II)
ist, wobei in den oben aufgeführten Formeln
A, B, D und E
bedeuten und untereinander gleich oder verschieden sein können,
- Q: Wasserstoff, Alkyl, Alkenyl, Cycloalkyl, Aralkyl, Aryl oder ein über Alkyl gebundener heterocyclischer Rest,
- R¹: Wasserstoff, Alkyl, Alkenyl, Cycloalkyl, Aralkyl oder ein über Alkyl gebundener heterocyclischer Rest,
- R²: Wasserstoff, Alkyl, Alkenyl, Cycloalkyl, Aralkyl Aryl oder ein gegebenenfalls über Alkyl gebundener heterocyclischer Rest,
- T¹ bis T⁵: Wasserstoff, Alkyl, Alkenyl, Cycloalkyl, Aralkyl, Halogen, Alkoxy, Dialkylamino, Cyano, Hydroxycarbonyl, Alkoxycarbonyl, Aryl, ein gegebenenfalls über Alkyl gebundener heterocyclischer Rest oder jeweils zwei der Reste T¹ bis T⁵ die fehlenden Glieder eines fünf- bis siebengliedrigen Ringes, der aromatisch oder teilhydriert sein und bis zu 2 Heteroatome aus der Reihe O, N oder S enthalten kann,
- U¹: Wasserstoff, Alkyl, Alkenyl, Cycloalkyl, Aralkyl, Aryl, Hydroxy, Alkoxy, Halogen, Dialkylamino, Nitro, Cyano, Alkylthio, Alkoxycarbonyl, Dialkylaminocarbonyl, Alkoxycarbonyloxy oder Alkylsulfonyl oder zusammen mit R¹ eine C₂- oder C₃-Brücke und
- n: 1 oder 2,
X₁, X₂, X₃ und X₄ Wasserstoff, Halogen, Hydroxyl, Alkyl, Cycloalkyl, Aryl, Alkaryl, Aralkyl, Alkoxy oder Aryloxy bedeuten oder zwei benachbarte Reste X₁, X₂, X₃ und X₄ gemeinsam einen Ring bilden können, und wobei alle cyclischen und nichtcyclischen Reste in der Farbstoffchemie übliche nichtionische Substituenten tragen können.

Die oben in beliebigem Zusammenhang genannten Kohlenwasserstoff-Reste haben die nachstehend angegebenen bevorzugten Bedeutungen.

Alkylreste, auch solche in z.B. Alkoxy, Alkylamino oder Aralkyl können bis zu 18 C-Atome aufweisen und z.B. durch Halogen, Alkoxy, Nitro, Cyano, Alkoxycarbonyl oder Alkylsulfonyl substituiert sein.

Alkenylreste können bis zu 18 C-Atome aufweisen und z.B. durch Halogen, Alkoxy, Cyano oder Alkoxycarbonyl substituiert sein.

Cycloalkylreste können 3 bis 8 C-Atome aufweisen und z.B. durch Alkyl, Alkoxy, Halogen, Cyano, Alkoxycarbonyl oder Aryl substituiert sein.

Arylreste, auch solche in Aralkyl- und Alkarylgruppen sind Phenyl, Naphthyl oder Anthracenyl, die z.B. durch Alkyl, Alkoxy, Halogen, Cyano, Alkoxycarbonyl, Nitro, Aryl oder heterocyclische Reste substituiert sein können, wobei bis zu 5 Substituenten, die nicht gleich sein müssen, möglich sind.

Heterocyclische Reste, auch solche, die über Alkyl gebunden sind, sind 5- bis 7-gliedrige aromatische oder quasiaromatiche Heterocyclen oder ihre teilweise oder vollständig hydrierten Derivate, die O, N, S oder SO₂ als Heteroatome enthalten, wobei maximal 4 solcher Heteroatome, die auch untereinander gemischt sein können, in einem Ring auftreten und wobei diese Heterocyclen durch Benzol, Naphthalin oder Pyridin anelliert und/oder durch Alkyl, Alkoxy, Halogen, Cyano, Alkoxycarbonyl, Nitro oder Aryl substituiert sein können.

Geeignete Metallsalze der Carbonsäuren II sind solche aus der Gruppe: Zink, Aluminium, Calcium, Magnesium, Titan, Nickel, Kobalt, Mangan, Eisen, Zinn, Chrom, Kupfer und Vanadium.

Die Farbentwickler können zusätzlich im Gemisch mit an sich unreaktiven oder wenig reaktiven Pigmenten oder weiteren Hilfsstoffen wie Kieselgel eingesetzt werden. Beispiele für solche Pigmente sind: Talk, Titandioxid, Zinkoxid, Kreide; Tone wie Kaolin sowie organische Pigmente, z. B. Harnstoff-Formaldehyd- oder Melamin-Formaldehyd-Kondensationsprodukte.

Die Farbentwickler können auch mit anderen Entwicklern abgemischt werden, wie z. B. Attapulgus-Ton, Säureton, Bentonit oder Montmorillonit; Halloysit, Zeolith, Siliciumdioxid, Aluminiumoxid, Aluminiumsulfat, Aluminiumphosphat, Zinkchlorid, Kaolin sowie andere Tone oder sauer reagierende organische Verbindungen, wie z. B. ringsubstituierte Phenole, sauer reagierende polymere Materialien, wie phenolische Polymerisate, Alkylphenolacetylenharze, Maleinsäure-Kolophonium-Harz oder teilweise oder vollständig hydrolysierte Polymerisate aus Maleinsäureanhydrid und Styrol, Ethylen oder Vinylmethylester oder Polyacetale.

Als Kapselwandmaterialien zur Umhüllung der Farbstoffbildner eignen sich z. B. Gelatine/Gummi Arabicum, Polyamide, Polyurethane, Polyharnstoffe, Polysulfonamide, Polyester, Polycarbonate, Polysulfonate, Polyacrylate und Phenol-, Melamin- oder Harnstoff-Formaldehyd-Kondensate, wie sie beispielsweise in M. Gutcho, Capsule Technology and Microencapsulation, Noyes Data Corporation 1972; G. Baxter, Microencapsulation, Processes and Applications, Herausgeber J. E. Vandegaer und den deutschen Offenlegungsschriften 2 237 545 und 2 229 933 beschrieben sind.

Bevorzugte Farbstoffbildner sind Tetraindolylheptamethinether oder -alkohole der isomeren Formeln
worin A¹, B¹, D¹ und E¹
bedeuten und untereinander gleich oder verschieden sein können,
- Q¹: Wasserstoff, C₁- bis C₁₈-Alkyl, das durch Chlor, C₁- bis C₄-Alkoxy, Cyano oder C₁- bis C₄-Alkoxycarbonyl substituiert sein kann, Allyl, Cyclopentyl, Cyclohexyl, gegebenenfalls durch C₁- bis C₄-Alkyl, Chlor und/oder C₁- bis C₄-Alkoxy substituierte Benzyl-, Phenethyl-, Naphthylmethyl-, Picolyl-, Phenyl- oder Naphthylreste,
- R³: Wasserstoff, C₁- bis C₁₈-Alkyl, das durch Chlor, C₁- bis C₄-Alkoxy, Cyano oder C₁- bis C₄-Alkoxycarbonyl substituiert sein kann, Allyl, Cyclopentyl, Cyclohexyl, gegebenenfalls durch C₁- bis C₄-Alkyl, Chlor und/oder C₁- bis C₄-Alkoxy substituierte Benzyl-, Phenethyl-, Naphthylmethyl-, oder Picolylreste,
- R⁴: Wasserstoff, C₁- bis C₁₈-Alkyl, das durch Chlor, C₁- bis C₄-Alkoxy, Cyano oder C₁- bis C₄-Alkoxycarbonyl substituiert sein kann, Allyl, Cyclopentyl, Cyclohexyl, gegebenenfalls durch C₁- bis C₄-Alkyl, Chlor, Brom, C₁- bis C₄-Alkoxy, Cyano, Nitro und/oder C₁- bis C₄-Alkoxycarbonyl substituierte Benzyl-, Phenethyl-, Naphthylmethyl-, Picolyl-, Chinolylmethyl-, Phenyl-, Naphthyl-, Pyridyl-, Pyrimidyl-, Pyrazinyl-, Imidazolyl-, Oxazolyl-, Thiazolyl-, Triazolyl-, Benzimidazolyl-, Benzoxazolyl-, Benzthiazolyl- oder Chinolylreste,
- T⁶ bis T¹⁰: Wasserstoff, C₁- bis C₈-Alkyl, das durch Chlor, C₁- bis C₄-Alkoxy, Cyano oder C₁- bis C₄-Alkoxycarbonyl substituiert sein kann, Vinyl, Allyl, Cyclohexyl, Cyclopentyl, Fluor, Chlor, Brom, C₁- bis C₈-Alkoxy, das noch durch C₁- bis C₄-Alkoxy substituiert sein kann, C₁- bis C₄-Dialkylamino, Piperidino, Pyrrolidino, Nitro, Cyano, C₁- bis C₄-Alkoxycarbonyl, gegebenenfalls durch C₁- bis C₄-Alkyl, Chlor, C₁- bis C₄-Alkoxy, C₁- bis C₄-Alkylsulfonyl, Cyano und/oder C₁- bis C₄-Alkoxycarbonyl substituierte Benzyl-, Phenethyl-, Naphthylmethyl-, Picolyl-, Phenyl-, Naphthyl-, Pyridyl-, Chinolyl-, Pyrimidyl-, Pyrazinyl-, Indolyl-, Indolenyl-, Indolizinyl-, Imidazolyl-, Oxazolyl-, Thiazolyl-, Triazolyl-, Benzimidazolyl-, Benzoxazolyl- oder Benzthiazolylreste oder jeweils zwei der Reste
T⁶ bis T¹⁰ eine Brücke der Formeln
-CH₂CH₂-, -CH₂CH₂CH₂-, -CH₂CH₂CH₂CH₂-, -CH₂SCH₂-, -CH=CH-CH₂-, -CH=CH-CH=CH,
- U²: Wasserstoff, C₁- bis C₈-Alkyl, Allyl, Cyclohexyl, Benzyl, Phenyl, Hydroxy, C₁- bis C₄-Alkoxy, Chlor, Brom, C₁- bis C₄-Dialkylamino, Nitro, Cyano, C₁-bis C₄-Alkylthio, C₁- bis C₄-Alkoxycarbonyl, C₁-bis C₄-Dialkylaminocarbonyl, C₁- bis C₄-Alkoxycarbonyloxy oder C₁- bis C₄-Alkylsulfonyl oder zusammen mit R³ eine -CH₂CH₂- oder -CH₂CH₂CH₂-Brücke, die durch maximal 3 Methylgruppen substituiert sein kann, und
- n: 1 oder 2 bedeuten.

Besonders bevorzugt sind Tetraindolylheptamethinether oder -alkohole der Formeln III bis VI worin
- Q¹: Wasserstoff, C₁- bis C₈-Alkyl, das durch Chlor, Methoxy, Ethoxy oder Cyano substituiert sein kann, Allyl, Cyclopentyl, Cyclohexyl, gegebenenfalls durch Methyl, Chlor oder Methoxy substituierte Benzyl-, Phenethyl- oder Picolylreste,
- R³: Wasserstoff, C₁- bis C₈-Alkyl, das durch Chlor, Methoxy, Ethoxy, Cyano oder Methoxycarbonyl substituiert sein kann, Allyl, Cyclopentyl, Cyclohexyl, gegebenenfalls durch Methyl, Chlor oder Methoxy substituierte Benzyl-, Phenethyl- oder Picolylreste,
- R⁴: Wasserstoff, C₁- bis C₈-Alkyl, das durch Chlor, Methoxy, Ethoxy, Cyano oder Methoxycarbonyl substituiert sein kann, Allyl, Cyclopentyl, Cyclohexyl, gegebenenfalls durch Methyl, Chlor, Methoxy, Cyano, Nitro und/oder Methoxycarbonyl substituierte Benzyl-, Phenethyl-, Picolyl-, Phenyl-, Naphthyl-, Pyridyl-, Pyrimidyl-, Benzimidazolyl-, Benzoxazolyl-, Benzthiazolyl- oder Chinolylreste,
- T⁶ und T¹⁰: Wasserstoff, C₁- bis C₈-Alkyl, das durch Chlor, Methoxy, Cyano oder Methoxycarbonyl substituiert sein kann, Vinyl, Allyl, Cyclopentyl, Cyclohexyl, Chlor, C₁- bis C₈-Alkoxy, Cyano, Methoxycarbonyl, Nitro, Benzyl, gegebenenfalls durch Methyl, Chlor, Cyano oder Methoxy substituierte Phenyl- oder Pyridylreste,
- T⁷ bis T⁹: Wasserstoff, C₁- bis C₈-Alkyl, das durch Chlor, Methoxy, Cyano oder Methoxycarbonyl substituiert sein kann, Allyl, Cyclopentyl, Cyclohexyl, Chlor, Brom, Cyano, Methoxy- und Ethoxycarbonyl, Nitro, C₁- bis C₄-Alkoxy, C₁- bis C₄-Dialkylamino, Benzyl, gegebenenfalls durch Methyl, Ethyl, Chlor, Methoxy, Ethoxy, Cyano, Nitro und/oder Methoxycarbonyl substituierte Phenyl-, Naphthyl-, Pyridyl-, Chinolyl-, Pyrimidyl-, Indolenyl-, Indolizinyl-, Imidazolyl-, Oxazolyl-, Thiazolyl-, Benzimidazolyl-, Benzoxazolyl- oder Benzthiazolylreste oder T⁷ mit T⁸ oder T⁹ oder T⁸ mit T⁹ eine Brücke der Formeln
-CH₂CH₂-, -CH₂CH₂CH₂-, -CH₂=CH-CH₂-, -CH=CH-CH=CH- oder
- U²: Wasserstoff, C₁- bis C₄-Alkyl, Cyclohexyl, Benzyl, C₁- bis C₄-Alkoxy, Chlor, C₁- bis C₄-Dialkylamino, Nitro, Cyano, Methoxy- oder Ethoxycarbonyl oder Methylsulfonyl, wobei U² in 5-, 6- und/oder 7-Position am Indolylrest stehen kann oder ein in 7-Position stehender Rest U² zusammen mit R³ eine Brücke der Formeln
-CH₂CH₂- -CH₂CH₂CH₂-, bilden kann, und
- n: 1 oder 2 bedeuten.

Ganz besonders bevorzugt sind Tetraindolylheptamethinether oder -alkohole der Formel
und ihre bezüglich der Stellung der Q²O-Gruppe isomeren Formen wie sie in den Formeln II bis IV und VI bis VIII wiedergegeben sind, worin
- Q²: Wasserstoff, Methyl, Ethyl, Propyl, Butyl, Hexyl, Octyl, Cyclohexyl oder Benzyl,
- R⁵: Methyl, Ethyl, Propyl, Butyl, Hexyl, Octyl, 2-Cyanoethyl, 2-Methoxyethyl, 2-Methoxycarbonylethyl, 2-Chlorethyl, 2-Acetoxyethyl, Cyclohexyl, Allyl oder Benzyl,
- R⁶: Methyl, Ethyl, Propyl, Butyl, Hexyl, Octyl, Cyclohexyl, Benzyl, Phenyl, 2-, 3- oder 4-Chlor-phenyl, 2-, 3- oder 4-Methoxy-phenyl, 4-Nitro-phenyl, 2,4-Dichlor-phenyl, 2-, 3-oder 4-Tolyl oder 2-, 3- oder 4-Pyridyl,
- T¹¹: Wasserstoff, Methyl, Ethyl, Propyl, Butyl, Vinyl, 2-Chlor-ethyl, 2-Cyano-ethyl, Chlor, Cyano, Phenyl, 4-Tolyl oder 4-Chlor-phenyl,
- T¹² und T¹³: Wasserstoff, Methyl, Ethyl, Propyl, Butyl, Chlor, Cyano, Methoxycarbonyl, Dimethylamino, Phenyl, 4-Tolyl, 4-Chlor-phenyl, Pyridyl oder T¹² und T¹³ gemeinsam eine Gruppierung der Formeln
-CH₂CH₂-, -CH₂CH₂CH₂-,
- T¹⁴: Wasserstoff, Methyl, Ethyl, Propyl, Butyl, Chlor, Brom, Cyano, Phenyl, 4-Tolyl, 4-Chlor-phenyl, 4-Nitro-phenyl, 4-Pyridyl, 3,3-Dimethyl-indolen-2-yl, Indolizin-2-yl, 2-Benzimidazolyl, 2-Benzoxazolyl oder 2-Benzthiazolyl,
- U³ und U⁴: Wasserstoff, Methyl, Methoxy, Chlor, Cyano, Methoxycarbonyl oder Nitro bedeuten.

Bevorzugte Farbentwickler sind solche der Formel II, worin mindestens einer der Reste X¹-X² für Aralkyl und die übrigen Reste für H stehen.

Besonders bevorzugt gelten als Farbentwickler Verbindungen der Formel VIII
worin die Ringe A und B weitere Substituenten aufweisen können und worin bedeuten Y²=H oder CHY³Y⁴ bedeutet und
- Y¹, Y³, Y⁴: unabhängig voneinander H oder Alkyl (insbesondere mit 1 bis 4 C-Atomen) oder zusammen mit wenigstens 2 C-Atomen des Ringes A den Rest zur Vervollständigung eines insbesondere carbocyclischen Ringes
- Z:
- M: m-wertiges Metallion, insbesondere Cu²⁺, Zn²⁺, Fe²⁺, Fe³⁺, Al³⁺, Mg²⁺ oder Ca²⁺
- m: ganze Zahl, inbesondere 2 oder 3
- n: ganze Zahl, wenigstens 1, insbesondere 2 bis 30, speziell 3 bis 6
- p: ganze Zahl von 1 bis 4 bedeuten.

In einer besonders bevorzugten Ausführungsform entsprechen die Verbindungen der oben angegebenen Formel VIII folgender Struktur
worin
- Y¹ bis Y⁴: , Z, M, m, n und p die oben angegebene Bedeutung haben und worin bedeuten
- Y⁵ bis Y⁸: unabhängig voneinander Wasserstoff, Alkyl, insbesondere mit 1 bis 18 C-Atomen, Aralkyl, insbesondere Benzyl oder α-Methylbenzyl, Halogen, insbesondere Chlor, Alkoxy, insbesondere mit 1 bis 24 C-Atomen, COOH, COOY⁹, CN, NO₂, oder -O-CO-Y¹² oder Cycloalkyl, wobei Y⁷ und Y⁸ unabhängig voneinander auch

bedeuten können, wobei
- Y⁹: Alkyl, insbesondere 1 bis 24 C-Atomen, Aryl, insbesondere Phenyl oder NY¹¹Y¹⁰,
- Y¹⁰, Y¹¹: unabhängig voneinander Wasserstoff, Alkyl, insbesondere mit 1 bis 24 C-Atomen,
- Y¹²: Alkyl, insbesondere C₁-C₁₈
und wobei vorzugsweise die Gruppe COOZ im Ring B in o-Stellung zur OH-Gruppe steht.

Derartige Verbindungen und die Herstellung entsprechender Suspensionen sind z. B. aus DE-OS 3 635 311 und 3 635 742 bekannt.Bevorzugt sind die Al-, Mg-, Ca- und insbesondere Zn-Salze.

Besonders günstig sind die Farbentwicklungseigenschaften der erfindungsgemäßen Farbentwickler, wenn sie als "Hybrid-Systeme" eingesetzt werden, d. h. wenn sie etwa mit chemisch modifizierten Aluminium-Schichtsilikaten auf Montmorillonit-Basis kombiniert werden. Ferner müssen die Streichfarben mit Binder versehen werden, um die Farbentwickler auf einen Träger zu fixieren. Da bevorzugt Papier als Trägerstoff in Frage kommt, handelt es sich bei diesen Bindern hauptsächlich um Papierbeschichtungsmittel, wie Gummiarabikum, Polyvinylalkohol, Hydroxymethylcellulose, Casein, Methylcellulose, Dextrin, Stärke, Stärkederivate oder Polymerlatices. Letztere sind beispielsweise Butadien-Styrolcopolymerisate oder Acrylmono- oder -copolymere.

Die erfindungsgemäßen Farbgeber enthaltenden Streichmassen gestatten den Einsatz verschiedener bekannter Beschichtungstechniken, beispielsweise den Auftrag mit blade-coater und anderer gängiger Beschichtungstechniken. Neben wäßrigen Streichfarben ist jedoch auch die Einarbeitung in Druckfarben für Flexo- oder Offsetdruck möglich. Die erfindungsgemäßen Farbentwickler enthaltenden Streichmassen gestatten den Einsatz verschiedener bekannter Beschichtungstechniken, beispielsweise den Auftrag mit blade-coater oder anderer gängiger Beschichtungstechniken.

Bei der Herstellung einer Offset- oder Buchdruckfarbe können die erfindungsgemäßen Entwicklerharze mit einem geeigneten Firnis auf einem Dreiwalzenstuhl angerieben werden. Die Herstellung derartiger Offsetdruckfarben ist bekannter Stand der Technik.

In üblicher Weise werden nun CB-Papiere, die mit Kapseln beschichtet sind, die die erfindungsgemäßen Farbstoffbildner in einem organischen Lösungsmittel gelöst enthalten, mit CF-Papieren, die mit den erfindungsgemäßen Entwicklersubstanzen beschichtet sind, in Kontakt gebracht; oder
Kapseln, die die erfindungsgemäßen Farbstoffbildner in einem organischen Lösungsmittel gelöst enthalten, mit den erfindungsgemäßen Farbentwicklern auf der Oberseite eines Blattes zusammen in üblicher Weise aufgebracht und als "self-contained papers" in einem Durchschreibesatz in üblicher Weise verwendet. Die Kopie entsteht nun durch bildmäßigen mechanischen Druck auf die Oberfläche des CB Papiers durch Entwicklung der aus den zerstörten Kapseln austretenden Farbstoffbildnerlösung auf der Oberfläche des CF-Papieres.

Zur Messung der Remission wird beispielsweise ein großflächiger Abdruck (Kopie) durch z. B. druckbedingte Zerstörung der den erfindungsgemäßen Farbbildner enthaltenden Kapseln auf der Rückseite eines entsprechenden CB-Papieres auf die den erfindungsgemäßen Farbentwickler enthaltende Vorderseite eines CF-Papieres, oder ein großflächiger Abdruck durch z. B. druckbedingte Zerstörung der den erfindungsgemäßen Farbbildner enthaltenden Kapseln im Gemisch mit den erfindungsgemäßen Farbentwicklern auf der Vorderseite eines Rohpapieres durchgeführt.

Die Intensität dieser Kopie im IR-Bereich kann mit den üblichen optischen Spektralphotometern wie beispielsweise einem Xenocolor LS 100 der Fa. Lange oder einem El Repho 44381 der Fa. Carl Zeiss bestimmt werden, in dem man die Remission bei einer bestimmten Wellenlänge im IR-Bereich mißt und dann die Absorption bei dieser Wellenlänge errechnet
durch
wobei gilt
- %ABS_{λ}: Absorption bei der Wellenlänge _{λ}
- %RemCF_{λ}: Remission des CF bei der Wellenlänge _{λ} (Leerwert)
- %RemKopie_{λ}: Remission der Kopie bei der Wellenlänge _{λ}
In analoger Weise wird die Intensität einer belichteten Kopie gemessen.

Dazu wird zunächst der Abdruck, dessen Intensität bei einer bestimmten Wellenlänge bestimmt wurde, 48 Std. in einem Kasten mit Licht, welches vier 18-Watt-Leuchtstoffröhren (Sylvania-Luxline-ES; daylight de luxe) aussenden, bestrahlt.

Die Intensitäten der Kopie und der belichteten Kopie werden im IR-Bereich zwischen 700 und 1200 nm, bevorzugt zwischen 800 und 1000 nm und besonders bevorzugt zwischen 840 und 910 nm bestimmt.

Die Verwendung von den in Mikrokapseln befindlichen erfindungsgemäßen Farbbildner in Kombination mit den erfindungsgemäßen Farbentwicklern zeigt vor und nach Belichtung deutlich höhere Intensitäten und einen geringeren Intensitätsabfall als die Verwendung der erfindungsgemäßen Colorformer auf anderen Farbentwicklern, wie beispielsweise Clay und Phenolharze.

### Beispiel 1

21,9 g 1,1-Bis-(1-methyl-2-phenyl-indol-2-yl)-ethen und 4,3 g 1,1,3,3-Tetramethoxypropan werden in einer Mischung aus 50 ml Acetanhydrid und 2,5 g Methansulfonsäure 1 Stunde bei 80° C verrührt. Die schwarzblaue Lösung, die den Farbstoff der Formel
enthält, wird auf
200 ml Methanol ausgetragen und mit 50 ml 30 %iger methanolischer Natriummethylatlösung alkalisch gestellt. Das beigebraune Produkt wird abgesaugt, mit Methanol und Wasser gewaschen und getrocknet:
22,0 g (94,6 % der Theorie). Das Produkt wird in 200 ml Methanol 2 Stunden gekocht, abgekühlt, abgesaugt und getrocknet:
18,5 g (79,6 %) bräunlich-beiges Pulver vom Schmelzpunkt 216-218° C.

In einer isomeren Form entspricht das Produkt der Formel:

Eine Lösung in Eisessig zeigt eine schmutzig-blaue Farbe und λₘₐₓ = 863 nm. Eine Lösung in Toluol entwickelt auf Säureton eine blasse graublaue Färbung. Im Infrarot läßt sich eine Absorption von 750 bis 950 nm messen.

### Beispiel 2

21,9 g 1,1-Bis-(1-methyl-2-phenyl-indol-3-yl)-ethen und Natrium-(2-(benzthiazol-2-yl)-3-oxo-prop-1-en-1-olat) werden in einer Mischung aus 50 ml Acetanhydrid und 7,7 g Trifluormethansulfonsäure 1 Stunde bei 90° C verrührt. Nach dem Abkühlen wird die grünlichblaue Lösung, die den Farbstoff der Formel
enthält, auf 250 ml Methanol ausgetragen und mit methanolischer Methylatlösung alkalisch gestellt. Es wird abgesaugt, mit Methanol und Wasser gewaschen. Durch Umkristallisieren aus Butanol erhält man 22,3 g (82,8 %) gelbes Pulver vom Schmelzpunkt 217 bis 219° C. In einer isomeren Form entspricht das Produkt der Formel
λₘₐₓ in Eisessig: 859 nm
Auf Säureton: grünlichgrau, 750 bis 950 nm.

### Beispiel 3

1038 g (7,5 mol) Salicylsäure, 1012,8 g (8 mol) Benzylchlorid, 63,2 g (0,5 mol) ZnCl₂ und 50 ml H₂O werden unter Rühren und Durchleiten von Stickstoff in einem Ölbad aufgeschmolzen, wobei bei 120° C eine kräftige Abspaltung von HCl eingesetzt. Innerhalb von 3 Stunden läßt man noch weitere 2785,2 g (22 mol) Benzylchlorid bei 120 bis 130° C zulaufen und rührt noch 5 Stunden unter Stickstoffdurchleitung durch die Schmelze bis zur Beendigung der HCl-Entwicklung bei gleicher Temperatur nach. Das anschließende Abziehen flüchtiger Komponenten im Vakuum liefert nur geringfügige Mengen (ca. 10 g) Destillat. Die Ausbeute beträgt 3789 g (99,9 % der Theorie) eines hellen gelblich-bräunlichen spröden Harzes.

Zum Harz läßt man beim Abkühlen der Schmelze bei ca. 100° C unter gutem Rühren mit einem Ankerrührer 1990 g einer 10%igen wäßrigen Lösung eines teilverseiften Polyvinylacetates sowie 135 g (ca. 1,5 mol) 45%iger Natronlauge einlaufen und rührt noch 30 Min. bei 60-70° C nach, bis sich eine stabile farblose Dispersion ausgebildet hat. In diese rührt man eine glatte Aufschlämmung von 265 g (3,25 mol) ZnO in 1780 g H₂O allmählich in dem Maße ein, daß sich eine Temperatur von ca. 40-45° C einstellt. Man hält noch ca. 1 Std. unter gutem Rühren bei dieser Temperatur, bis sich der Zn-Komplex voll ausgebildet hat. Zur Entfernung eventueller Stippen walzt man über einen Dreiwalzenstuhl ab und erhält 7955 g einer fast farblosen viskosen aber gießbaren Dispersion.

### Beispiel 4

Analog zur Verfahrensweise in Beispiel 3 wird Styrol anstelle von Benzylchlorid eingesetzt, wobei α-methylbenzylierte Salicylate entsprechend DE-A 3635742 entstehen.

### Beispiel 5

In 174 g einer Farbgebermischung, die zu 3% den Farbstoffbildner aus Beispiel 1 in einem Isomerengemisch von Diisopropylnapthalin enthält, wurden 26 g 3,5-Bis-(6-isocyanato-hexyl)-2H-1,3,5-oxadiazin-2,4,6-(3H,5H)-trion eingerührt. Diese Mischung wurde mit 251 g einer 0,5%igen Polyvinylacetatlösung (Mowiol) 26/88; Fa. Hoechst AG) an einem Rotorstatordispergiergerät emulgiert, so daß die mittlere Tröpfchengröße der Emulsion 7 µm betrug. Nun wurden unter Rühren 49 g einer 9%igen Diethylentriaminlösung zugegeben und 2 h bei 60° C getempert. Man erhielt so eine Microkapseldispersion, deren Trockengehaltsbestimmung einen Gewichtsanteil von 39,9% ergab.

### Beispiel 6

80 g einer 3%igen Farbbildnerlösung des Farbbildners aus Beispiel 2 in einem Isomerengemisch von Diisopropylnaphthalin wurden nach einem Koazervationsverfahren, wie in der deutschen Patentschrift DE 3 008 390 in Beispiel II beschrieben, microverkapselt. Die mittlere Kapselgröße betrug 5,5 µm und der Gewichtsanteil der Kapseln nach der Trockengewichtsbestimmung 45,1 %.

### Beispiel 7 (Herstellung eines CB-Papieres)

Zu 12,9 g 40%iger Kapseldispersion wurden 2,1 g Arbocell^{(R)} BE 600/30 (zerkleinerte Cellulosefasern), 2,0 g Baystal^{(R)} P 1700 (Latex auf Basis Styrol/Butadien-Copolymerisat) und 16,3 g Wasser eingerührt. Diese Mischung wurde auf ein Basispapier (40 g/m²) mittels eines 40 µm Rakels aufgetragen und getrocknet. Man erhielt so ein CB-Papier mit einem Beschichtungsgewicht von ca. 5,5 g/m².

### Beispiel 8 (Herstellung eines CF-Papieres)

312 g Wasser wurden mit konz. Natronlauge auf pH 11 eingestellt. Darin wurden 91,7 g China Clay und 20 g 5%iger Carboxymethylcellulose-Lösung eingerührt. Nun wurden 50 g Entwicklerdispersion gemäß Beispiel 3 und 16 g Binder Baystal P 1700 nacheinander zugegeben und der pH-Wert auf 9 eingestellt. Diese Mischung wurde auf ein Basispapier (40 g/m²) mittels eines 40 µm Rakels aufgetragen und getrocknet und man erhielt so ein CF-Papier mit einem Beschichtungsgewicht von ca. 5 g/m².

### Beispiel 9 - 13

In üblicher Weise wurden die in Beispiel 7 hergestellten CB-Papiere mit den in Beispiel 8 hergestellten CF-Papieren und handelsüblichen CF-Papieren, die mit verschiedenen Entwicklersubstanzen beschichtet sind, in Verbindung gebracht. Die Kopie entsteht dabei durch Abdruck einer Rolle mit einer Breite von 39 mm mit konstanter Kraft von 680 N über eine Strecke von 20 cm.

Nun wird mit einem Xenocolor LS 100 der Fa. Dr. Lange die Remissionsspektren der Kopien von 400 - 1200 nm aufgezeichnet, wobei die jeweilige Absorption erhalten wird durch
- % Abs_{λ}: Absorption bei der Wellenlänge _{λ}
- % Rem. CF_{λ}: Remission des CF bei der Wellenlänge _{λ} (Leerwert)
- % Rem. Kopie_{λ}: Remission der Kopie bei der Wellenlänge _{λ}
Die Absorptionswerte der Kopien auf verschiedenen CF-Papieren sind in Tabelle 1 dargestellt.

Das Absorptionsmaximum, entweder bei 850 nm oder 900 nm, bestimmt dabei den in Tabelle 1 angegebenen Absorptionswert. Die Kopie wird nun in einem Belichtungskasten mit 4 Leuchtstoffröhren (Sylvania-Luxline-ES; 4 x 18 W) belichtet und dann wie oben beschrieben, der Absorptionswert bestimmt.

### Beispiel 14

Analog Beispiel 8 wird mit dem Entwickler gemäß Beispiel 4 ein CF-Papier mit einem Beschichtungsgewicht von ca. 5 g/m² hergestellt.

### Beispiele 15 - 19

Analog den Beispielen 9 bis 13 wurden die in Beispiel 14 hergestellten CF-Papiere geprüft. Die Absorptionswerte der Kopien vor und nach Belichtung sind in Tabelle 2 dargestellt.

## Patentansprüche

1. Druckempfindliches Reaktionsaufzeichnungsmaterial enthaltend als charakteristische Bestandteile Farbbildner und Farbentwickler , dadurch gekennzeichnet, daß
a) der Farbstoffbildner ein
Tetraindolylheptamethin der Formeln I/1, I/2, I/3 oder I/4
b) und der Farbentwickler das Salz eines mehrwertigen Metalls und einer aromatischen Carbonsäure mit mindestens 10 Kohlenstoffatomen der Formel (II)
ist, wobei in den oben aufgeführten Formeln
A, B, D und E bedeuten und untereinander gleich oder verschieden sein können,
Q Wasserstoff, Alkyl, Alkenyl, Cycloalkyl, Aralkyl, Aryl oder ein über Alkyl gebundener heterocyclischer Rest,
R¹ Wasserstoff, Alkyl, Alkenyl, Cycloalkyl, Aralkyl oder ein über Alkyl gebundener heterocyclischer Rest,
R² Wasserstoff, Alkyl, Alkenyl, Cycloalkyl, Aralkyl Aryl oder ein gegebenenfalls über Alkyl gebundener heterocyclischer Rest,
T¹ bis T⁵ Wasserstoff, Alkyl, Alkenyl, Cycloalkyl, Aralkyl, Halogen, Alkoxy, Dialkylamino, Cyano, Hydroxycarbonyl, Alkoxycarbonyl, Aryl, ein gegebenenfalls über Alkyl gebundener heterocyclischer Rest oder jeweils zwei der Reste T¹ bis T⁵ die fehlenden Glieder eines fünf- bis siebengliedrigen Ringes, der aromatisch oder teilhydriert sein und bis zu 2 Heteroatome aus der Reihe O, N oder S enthalten kann,
U¹ Wasserstoff, Alkyl, Alkenyl, Cycloalkyl, Aralkyl, Aryl, Hydroxy, Alkoxy, Halogen, Dialkylamino, Nitro, Cyano, Alkylthio, Alkoxycarbonyl, Dialkylaminocarbonyl, Alkoxycarbonyloxy oder Alkylsulfonyl oder zusammen mit R¹ eine C₂- oder C₃-Brücke und
n 1 oder 2,
X₁, X₂, X₃ und X₄ Wasserstoff, Halogen, Hydroxyl, Alkyl, Cycloalkyl, Aryl, Alkaryl, Aralkyl, Alkoxy oder Aryloxy bedeuten oder zwei benachbarte Reste X₁, X₂, X₃ und X₄ gemeinsam einen Ring bilden können,
und wobei alle cyclischen und nichtcyclischen Reste in der Farbstoffchemie übliche nichtionische Substituenten tragen können.

2. Druckempfindliches Aufzeichnungsmaterial gemäß Anspruch 1, dadurch gekennzeichnet, daß als Farbentwickler solche der Formel II verwendet werden, worin mindestens einer der Reste X₁ - X₄ für Aralkyl und die übrigen Reste für H stehen.

3. Druckempfindliches Aufzeichnungsmaterial gemäß Anspruch 1, dadurch gekennzeichnet, daß als Farbentwickler solche der Formel VIII verwendet werden,
worin die Ringe A und B weitere Substituenten aufweisen können und worin Y² H oder CHY³Y⁴ bedeutet und
Y¹, Y³, Y⁴ unabhängig voneinander H oder Alkyl (insbesondere mit 1 bis 4 C-Atomen) oder zusammen mit wenigstens 2 C-Atomen des Ringes A den Rest zur Vervollständigung eines insbesondere carbocyclischen Ringes
Z
M m-wertiges Metallion, insbesondere Cu²⁺, Zn²⁺, Fe²⁺, Fe³⁺, Al³⁺, Mg² oder Ca²⁺
m ganze Zahl, inbesondere 2 oder 3
n ganze Zahl, wenigstens 1, insbesondere 2 bis 30, speziell 3 bis 6
p ganze Zahl von 1 bis 4 bedeuten.

4. Druckempfindliches Aufzeichnungsmaterial gemäß Anspruch 1, dadurch gekennzeichnet, daß als Farbentwickler solche der Formel IX verwendet werden, worin
Y¹ bis Y⁴ , Z, M, m, n und p die oben angegebene Bedeutung haben und worin bedeuten
Y⁵ bis Y⁸ unabhängig voneinander Wasserstoff, Alkyl, insbesondere mit 1 bis 18 C-Atomen, Aralkyl, insbesondere Benzyl oder α-Methylbenzyl, Halogen, insbesondere Chlor, Alkoxy, insbesondere mit 1 bis 24 C-Atomen, COOH, COOY⁹, CN, NO₂, oder -O-CO-Y¹² oder Cycloalkyl wobei Y⁷ und Y⁸ unabhängig voneinander auch
bedeuten können, wobei
Y⁹ Alkyl, insbesondere 1 bis 24 C-Atomen, Aryl, insbesondere Phenyl oder NY¹¹Y¹⁰,
Y¹⁰, Y¹¹ unabhängig voneinander Wasserstoff, Alkyl, insbesondere mit 1 bis 24 C-Atomen,
Y¹² Alkyl, insbesondere C₁-C₁₈ sind,
und wobei vorzugsweise die Gruppe COOZ im Ring B in o-Stellung zur OH-Gruppe steht.

## Claims

1. Pressure-sensitive reactive recording material containing colour-forming agents and colour developers as characteristic constituents, characterised in that
a) the dyestuff-forming agent is a tetraindolylheptamethine of the formulae I/1, I/2, I/3 or I/4
b) and the colour developer is the salt of a polyvalent metal and an aromatic carboxylic acid having at least 10 carbon atoms, of the formula (II)
wherein, in the abovementioned formulae,
A, B, D and E denote and can be identical to or different from one another,
Q denotes hydrogen, alkyl, alkenyl, cycloalkyl, aralkyl, aryl or a heterocyclic radical which is bonded via alkyl,
R¹ denotes hydrogen, alkyl, alkenyl, cycloalkyl, aralkyl or a heterocyclic radical which is bonded via alkyl,
R² denotes hydrogen, alkyl, alkenyl, cycloalkyl, aralkyl, aryl or a heterocyclic radical which is optionally bonded via alkyl,
T¹ to T⁵ denote hydrogen, alkyl, alkenyl, cycloalkyl, aralkyl, halogen, alkoxy, dialkylamino, cyano, hydroxycarbonyl, alkoxycarbonyl, aryl or a heterocyclic radical which is optionally bonded via alkyl, or in each case two of the radicals T¹ to T⁵ denote the missing members of a 5- to 7-membered ring, which can be aromatic or partly hydrogenated and can contain up to 2 heteroatoms from the series comprising O, N or S,
U¹ denotes hydrogen, alkyl, alkenyl, cycloalkyl, aralkyl, aryl, hydroxyl, alkoxy, halogen, dialkylamino, nitro, cyano, alkylthio, alkoxycarbonyl, dialkylaminocarbonyl, alkoxycarbonyloxy or alkylsulphonyl, or, together with R¹, denote a C₂- or C₃-bridge, and
n denotes 1 or 2,
X₁, X₂, X₃ and X₄ denote hydrogen, halogen, hydroxyl, alkyl, cycloalkyl, aryl, alkaryl, aralkyl, alkoxy or aryloxy, or two adjacent radicals X₁, X₂, X₃ and X₄ together can form a ring,
and wherein all the cyclic and non-cyclic radicals can carry nonionic substituents which are customary in dyestuff chemistry.

2. Pressure-sensitive recording material according to Claim 1, characterised in that the colour developers used are those of the formula II wherein at least one of the radicals X₁ - X₄ represents aralkyl and the other radicals represent H.

3. Pressure-sensitive recording material according to Claim 1 characterised in that the colour developers used are those of the formula VIII wherein the rings A and B can contain further substituents and wherein Y² denotes H or CHY³Y⁴ and
Y¹, Y³ and Y⁴ independently of one another denote H or alkyl (in particular having 1 to 4 C atoms) or, together with at least 2 C atoms of the ring A, denote the radical to complete a ring, in particular a carbocyclic ring,
Z denotes
M denotes an m-valent metal ion, in particular Cu²⁺, Zn²⁺, Fe²⁺, Fe³⁺, Al³⁺, Mg² or Ca²⁺,
m denotes an integer, in particular 2 or 3,
n denotes an integer, at least 1, in particular 2 to 30 and specifically 3 to 6, and
p denotes an integer from 1 to 4.

4. Pressure-sensitive recording material according to Claim 1, characterised in that the colour developers used are those of the formula IX wherein
Y¹ to Y⁴, Z, M, m, n and p have the abovementioned meaning, and wherein,
Y⁵ to Y⁸ independently of one another denote hydrogen, alkyl, in particular having 1 to 18 C atoms, aralkyl, in particular benzyl or α-methylbenzyl, halogen, in particular chlorine, alkoxy, in particular having 1 to 24 C atoms, COOH, COOY⁹, CN, NO₂ or -O-CO-Y¹² or cycloalkyl, wherein Y⁷ and Y⁸ independently of one another can also denote wherein
Y⁹ denotes alkyl, in particular 1 to 24 C atoms, aryl, in particular phenyl, or NY¹¹Y¹⁰,
Y¹⁰ and Y¹¹ independently of one another denote hydrogen or alkyl, in particular having 1 to 24 C atoms and
Y¹² denotes alkyl, in particular C₁-C₁₈,
and wherein the group COOZ in ring B is preferably in the o-position relative to the OH group.

## Revendications

1. Matériau réactif d'enregistrement sensible à la pression, contenant comme constituants caractéristiques un chromogène et un développateur de couleur, caractérisé en ce que
a) le chromogène est une tétraindolylheptaméthine de formules I/1, I/2, I/3 ou I/4
b) et le développateur de couleur est le sel d'un métal polyvalent et d'un acide carboxylique aromatique ayant au moins 10 atomes de carbone, de formule (II)
A, B, D et E désignant dans les formules indiquées ci-dessus un groupe et pouvant être identiques les uns aux autres ou différents,
Q désigne l'hydrogène, un groupe alkyle, alcényle, cycloalkyle, aralkyle, aryle ou un reste hétérocyclique lié par l'intermédiaire d'un groupe alkyle,
R¹ est l'hydrogène, un groupe alkyle, alcényle, cycloalkyle, aralkyle ou un reste hétérocyclique lié par l'intermédiaire d'un groupe alkyle,
R² est l'hydrogène, un groupe alkyle, alcényle, cycloalkyle, aralkyle, aryle ou un reste hétérocyclique lié le cas échéant par un groupe alkyle,
T¹ à T⁵ représentent l'hydrogène, un groupe alkyle, alcényle, cycloalkyle, aralkyle, un halogène, un groupe alkoxy, dialkylamino, cyano, hydroxycarbonyle, alkoxycarbonyle, aryle, un reste hétérocyclique éventuellement lié par un groupe alkyle ou bien deux quelconques des restes T¹ à T⁵ forment les chaînons manquants d'un noyau pentagonal à heptagonal qui peut être aromatique ou partiellement hydrogéné et peut contenir jusqu'à 2 hétéroatomes de la série 0, N ou S,
U¹ représente l'hydrogène, un groupe alkyle, alcényle, cycloalkyle, aralkyle, aryle, hydroxy, alkoxy, un halogène, un groupe dialkylamino, nitro, cyano, alkylthio, alkoxycarbonyle, dialkylaminocarbonyle, alkoxycarbonyloxy ou alkylsulfonyle ou forment conjointement avec R¹ un pont en C₂ ou C₃ et
n a la valeur 1 ou 2,
X₁ , X₂, X₃ et X₄ peuvent représenter l'hydrogène, un halogène, un groupe hydroxyle, alkyle, cycloalkyle, aryle, alkaryle, aralkyle, alkoxy ou aryloxy ou bien deux restes X₁, X₂, X₃ et X₄ voisins peuvent former conjointement un noyau, et tous les restes cycliques et non cycliques peuvent porter des substituants non ioniques classiques en chimie tinctoriale.

2. Matériau d'enregistrement sensible à la pression suivant la revendication 1, caractérisé en ce qu'on utilise comme développateur de couleur des développateurs de formule II dans laquelle l'un au moins des restes X₁ à X₄ représente un groupe aralkyle et les autres restes représentent H.

3. Matériau d'enregistrement sensible à la pression suivant la revendication 1, caractérisé en ce qu'on utilise comme développateurs de couleur des composés de formule dans laquelle les noyaux A et B peuvent porter d'autres substituants et dans laquelle Y² désigne H ou un groupe CHY³Y⁴ et
Y¹, Y³, Y⁴ représentent indépendamment les uns des autres H ou un groupe alkyle (ayant notamment 1 à 4 atomes de carbone) ou forment conjointement avec au moins 2 atomes de carbone du noyau A le reste complétant un noyau en particulier carbocyclique,
Z représente
M est un ion métallique de valence m, notamment Cu²⁺, Zn²⁺, Fe²⁺, Fe³⁺, Al³⁺, Mg² ou Ca²⁺
m est un nombre entier, notamment 2 ou 3
n est un nombre entier, notamment 1, en particulier un nombre de 2 à 30, notamment de 3 à 6
p est un nombre entier ayant une valeur de 1 à 4.

4. Matériau d'enregistrement sensible à la pression suivant la revendication 1, caractérisé en ce qu'on utilise comme développateur de couleur des composés de formule IX dans laquelle
Y¹ à Y⁴, Z, M, m, n et p ont la définition indiquée ci-dessus et dans laquelle
Y⁵ à Y⁸ peuvent représenter indépendamment les uns des autres de l'hydrogène, un groupe alkyle, notamment avec 1 à 18 atomes de carbone, un groupe aralkyle, notamment benzyle ou un groupe α-méthylbenzyle, un halogène, en particulier le chlore, un groupe alkoxy, en particulier un groupe alkoxy ayant 1 à 24 atomes de carbone, un groupe COOH, COOY⁹, CN, NO₂ ou -O-CO-Y¹² ou un groupe cycloalkyle, Y⁷ et Y⁸ pouvant aussi représenter indépendamment l'un de l'autre un groupe
où
Y⁹ est un groupe alkyle, notamment un groupe alkyle ayant 1 à 24 atomes de carbone, aryle, notamment phényle ou NY¹¹Y¹⁰,
Y¹⁰, Y¹¹ représentent indépendamment l'un de l'autre l'hydrogène, un groupe alkyle, notamment un groupe alkyle ayant 1 à 24 atomes de carbone,
Y¹² est un groupe alkyle, notamment en C₁ à C₁₈,
et de préférence, le groupe COOZ dans le noyau B est en position ortho par rapport au groupe OH.
